# FASCICULE DE BREVET EUROPEEN

(11) **EP 0 716 817 B1**
(45) Date de publication et mention de la délivrance du brevet: **25.08.1999**
(21) Numéro de dépôt: 95402813.0
(22) Date de dépôt: 14.12.1995
(51) Int. Cl.: A41D 19/00, A41D 13/10

(54) **Gant de haute protection**
Schutzhandschuh
Protective glove

(30) Priorité: 16.12.1994 FR 9415186
(43) Date de publication de la demande: 19.06.1996
(73) Titulaire: HUTCHINSON S.A., 75008 Paris (FR)
(72) Inventeur: Haye, Christian, F-60100 Creil (FR)
(74) Mandataire: Orès, Bernard

(56) Documents cités:
- WO-A-93/05670
- DE-U- 8 610 809
- US-A- 1 725 065
- US-A- 4 742 578

## Description

La présente Invention se rapporte à un gant de haute protection destiné à protéger la main principalement contre les risques de coupure, mais également contre les risques de brûlure, d'abrasion ou de perforation, ainsi qu'à un procédé de fabrication d'un tel gant.

Pour la protection des mains lors de la manipulation de produits, d'outils ou d'appareillages coupants, l'Art Antérieur propose des gants constitués par des tricots bloqués présentant une haute résistance à la coupure.

Parmi les fibres organiques utilisées, on peut citer les fibres de polyester, les fibres de polyéthylène "haut module et haute ténacité" (fibres DYNEEMA® commercialisées par la Société SDM), les fibres de polyamide, les fibres aramides et notamment para-aramides telles que les fibres de KEVLAR® qui constituent un matériau particulièrement approprié à la réalisation de tels gants en raison de leur haute résistance à la coupure.

Des tricots bloqués de fibres de KEVLAR® sont également utilisés pour la fabrication de moufles et de gants de haute protection contre la chaleur ou le feu car ces fibres présentent en outre de bonnes performances thermiques.

Afin de les rendre imperméables, notamment aux huiles et aux agents chimiques, de leur conférer une résistance supplémentaire aux perforations et de prolonger leur longévité, la face externe de ces gants est généralement enduite d'un élastomère ou d'une matière plastique. Cette enduction est réalisée par une technique classique de trempe qui consiste à monter le gant à enduire sur un moule en forme de main, puis à tremper l'ensemble dans plusieurs bains successifs contenant ledit élastomère ou ladite matière plastique, la dernière opération de trempe étant suivie, dans le cas d'un élastomère, d'une opération de vulcanisation.

Toutefois, les tricots bloqués réalisés à partir des fibres textiles précitées sont peu ou pas élastiques de sorte qu'il n'est pas possible de donner aux gants une forme fidèle au contour de la main sous peine de ne pouvoir, d'une part, les monter sur les moules de trempe et, d'autre part, y glisser la main. Il s'ensuit que ces gants ont une forme anatomique grossière qui gène les mouvements des doigts et altère considérablement la précision des gestes et la dextérité de l'utilisateur, ce qui, d'une part limite leur usage à des manipulations grossières et, d'autre part, les rend d'utilisation peu confortable.

Le manque d'élasticité du tricot bloqué constituant ces gants vient accentuer ces inconvénients dans la mesure où ce dernier est impropre à suivre les mouvements de la main et des doigts.

L'inconfort de ces gants incite bien souvent leur utilisateur à les enlever, y compris pour effectuer des manipulations d'objets dangereux et ce, en dépit des règles de sécurité, de sorte que, paradoxalement, ces gants ne remplissent pas leur fonction de sécurité.

Pour pallier ces inconvénients, on a également proposé pour la protection des mains contre les risques de coupure, de réaliser des gants dans un tricot élastique et de rapporter par couture, sur la face externe de ces gants, une ou plusieurs pièces d'un textile inélastique de fibres présentant une haute résistance à la coupure.

Toutefois, pour que les gants ainsi réalisés conservent les propriétés élastiques du textile qui les constitue et puissent notamment être montés sans difficulté sur des formes de trempe, seules des zones réduites peuvent être recouvertes de textile inextensible, ce qui a pour effet de limiter la surface des mains réellement protégée lors de manipulations d'objets coupants ou tranchants. Ainsi, la face antérieure des doigts n'est généralement pas protégée alors qu'il s'agit d'une partie de la main particulièrement exposée aux risques de coupure. De plus, les surépaisseurs constituées par les pièces rapportées en textile à haute protection se révèlent être gênantes, voire blessantes à l'usage.

On a aussi proposé, dans le Modèle d'Utilité Allemand n° 86 10 809.3, un gant de protection dont les faces palmaire et dorsale comprennent toutes les deux, de l'extérieur vers l'intérieur de ce gant, un textile relativement fin et élastique couvrant toute la main, et un tissu épais, présentant une résistance élevée à la coupure, qui s'étend sur la partie du textile fin et élastique sous-jacent comprise entre la base des phalanges distales des doigts et le tiers inférieur de la main et qui forme, ainsi, une mitaine par dessus le tissu fin et élastique. Accessoirement, ce gant peut comprendre, entre le textile fin et élastique et le tissu résistant à la coupure, une épaisseur supplémentaire faite d'un tissu de fibres aramides de manière à augmenter encore la protection contre les risques de coupure.

Toutefois, là encore, une telle structure ne paraît pas susceptible d'améliorer réellement la fonctionnalité et le confort du gant, dans la mesure où la majeure partie de la main est enserrée dans une superposition de deux, voire trois épaisseurs de textiles dont l'un au moins est un textile résistant à la coupure qui n'a aucune élasticité. De plus, ce gant ne permet pas de protéger les extrémités des doigts.

Par ailleurs, le Brevet Américain n° 4,752,578 décrit un gant chirurgical en caoutchouc naturel ou synthétique destiné à prévenir une éventuelle pénétration de la pointe d'un objet effilé tel qu'une aiguille ou un instrument chirurgical, et sur la face palmaire duquel est rapportée par collage une pièce d'un matériau résistant à la perforation et de très faible épaisseur tel qu'un tissu de fils de nylon de haute densité. Ce gant, s'il permet d'offrir une protection contre les risques de piqûre auxquels sont principalement exposés les chirurgiens au cours d'actes opératoires, n'est pas du tout apte à protéger efficacement contre les risques de coupure inhérents à la manipulation de produits, d'outils ou d'appareillages coupants ou tranchants, ni même contre les risques de brûlure ou d'abrasion.

Enfin, le Brevet Américain n° 1,725,065 propose de revêtir la totalité de la face palmaire et une partie de la face dorsale d'un gant en textile d'un matériau étanche tel que du caoutchouc, mais cette disposition est destinée à protéger le gant contre les risques de souillure et non, les mains contre les risques de blessure.

A tous les problèmes ci-dessus mentionnés, s'ajoute en outre le fait que les procédés proposés dans l'Art Antérieur pour enduire les gants de haute protection d'un revêtement protecteur ont pour effet de rigidifier les tricots de fibres de haute résistance à la coupure et contribuent ainsi à rendre l'utilisation des gants encore plus inconfortable.

Le but de l'Invention est, d'une manière générale, de fournir un gant de haute protection principalement contre les risques de coupure qui ne présente pas les inconvénients des gants connus mentionnés ci-dessus.

La Demanderesse s'est en effet fixé pour but de pourvoir à un gant permettant de protéger très efficacement les zones de la main exposées aux risques d'accident et notamment aux risques de coupure lors de la manipulation d'objets coupants ou tranchants sans que la qualité de cette protection n'entrave les propriétés fonctionnelles de la main de sorte que l'utilisateur puisse effectuer avec ce gant tous les gestes, mêmes les plus fins et les plus délicats, dans les meilleures conditions de confort et de sécurité.

La Demanderesse s'est aussi fixé pour but de pourvoir à un tel gant dont le coût de revient modéré permette sa large diffusion.

Ces buts sont atteints selon la présente Invention par un gant de haute protection dans lequel la totalité de la face du gant destinée à couvrir la paume de la main - ou face palmaire - comprend un matériau de haute résistance à la coupure tandis que la majeure partie de la face du gant destinée à couvrir le dos de la main - ou face dorsale - comprend un textile élastique de fibres organiques naturelles ou synthétiques.

Selon une disposition avantageuse de l'Invention, le matériau de haute résistance à la coupure est un textile de fibres organiques ou inorganiques résistantes à la coupure ou d'un mélange de telles fibres.

De préférence, le matériau de haute résistance à la coupure est un tricot de fibres para-aramides.

Selon une autre disposition avantageuse de l'invention, le textile élastique est un tricot de fibres de coton.

Dans un mode de réalisation de l'Invention, le gant comporte un poignet ou une manchette dont au moins la face destinée à couvrir la face antérieure du poignet ou de l'avant-bras comprend le matériau de haute résistance à la coupure tandis que la face destinée à couvrir la face postérieure du poignet ou de l'avant-bras comprend le textile élastique.

Dans un autre mode de réalisation de l'Invention, le gant comporte un poignet ou une manchette comprenant un textile de fibres naturelles ou synthétiques tel qu'un tricot élastique de fibres de coton ou une toile rigide de fibres para-aramides, qui est rendu solidaire, par couture ou tout autre moyen, des extrémités proximales des faces palmaire et dorsale dudit gant.

De manière avantageuse, le gant comporte en outre une ou plusieurs pièces de matériau de haute résistance à la coupure rapportées par couture ou tout autre moyen sur sa face palmaire et/ou sa face dorsale.

Dans un mode de réalisation préféré de l'Invention, le gant comprend sur tout ou partie de sa surface externe un revêtement en un élastomère ou une matière plastique.

De manière particulièrement avantageuse, l'élastomère est un caoutchouc nitrile carboxylé.

L'Invention a également pour objet un procédé de fabrication d'un gant de haute protection qui est caractérisé en ce qu'il comprend l'assemblage, par couture ou tout autre moyen, des bords d'une première pièce destinée à couvrir toute la force palmaire de la main et préalablement confectionnée ou découpée dans un matériau de haute résistance à la coupure et d'une seconde pièce destinée à couvrir la majeure partie du dos de la main et préalablement confectionnée ou découpée dans un textile élastique de fibres organiques naturelles ou synthétiques.

Selon une disposition avantageuse du procédé, ce dernier comprend l'assemblage, par couture ou tout autre moyen, sur le bord libre du gant, d'un poignet ou d'une manchette préalablement confectionnés ou découpés dans un textile de fibres organiques naturelles ou synthétiques tel qu'un tricot élastique de fibres de coton ou une toile rigide de fibres para-aramides.

Dans un mode de mise en oeuvre préféré du procédé conforme à l'Invention, pour l'enduction de la surface externe du gant par un élastomère, celui-ci comprend :
- une trempe du gant dans une solution propre à permettre la coagulation de l'élastomère suivie d'un séchage,
- une ou plusieurs trempes successives du gant dans l'élastomère, chaque trempe étant suivie d'un séchage jusqu'à l'obtention de la coagulation complète dudit élastomère,
- une trempe du gant dans de l'eau ou tout autre solvant propre à permettre l'élimination de la solution coagulante,
- le séchage du gant par exemple en étuve et la vulcanisation de l'élastomère.

D'autres caractéristiques et avantages de l'Invention apparaîtront de la description qui suit, faite à titre d'exemple et en référence au dessin annexé dans lequel :
- la Figure 1 est une vue schématique de la face palmaire d'un premier mode de réalisation d'un gant conforme à l'Invention en condition d'utilisation sur une main droite ;
- la Figure 2 est une vue schématique de la face dorsale du gant de la Figure 1, également en condition d'utilisation sur une main droite ;
- la Figure 3 est une vue schématique de la face dorsale d'un second mode de réalisation d'un gant conforme à l'Invention, également en condition d'utilisation sur une main droite ;
- la Figure 4 est une vue schématique de la face dorsale d'un troisième mode de réalisation d'un gant conforme à l'Invention, également en condition d'utilisation sur une main droite.

On se réfère tout d'abord aux Figures 1 et 2 qui montrent schématiquement un gant 10 selon l'Invention, en condition d'utilisation sur une main droite, et qui comprend, comme visible sur la Figure 1, une première pièce 11 d'un matériau de haute résistance à la coupure qui recouvre la paume de la main et, comme visible sur la Figure 2, une seconde pièce 12 d'un matériau élastique qui recouvre le dos de la main.

Dans ce qui précède et ce qui suit, on désigne par face palmaire du gant 10 - référencée 13 sur la Figure 1 - la face de ce gant qui recouvre la paume de la main tandis qu'on désigne par face dorsale du gant 10 - référencée 14 sur la Figure 2 - la face de celui-ci qui recouvre le dos de la main.

Les pièces 11 et 12 sont solidaires l'une de l'autre, par exemple par des coutures 15, au niveau des bords radial et cubital de la main, au niveau des faces latérales des doigts, de l'extrémité de ces derniers ainsi qu'au niveau des commissures interdigitales.

Le matériau de haute résistance à la coupure est avantageusement un textile (tissu, tricot ou non-tissé) de fibres organiques ou inorganiques présentant une haute résistance à la coupure ou d'un mélange de telles fibres.

Parmi les fibres organiques résistantes à la coupure convenant à la mise en oeuvre de l'Invention, on peut citer les fibres classiquement utilisées dans l'Art Antérieur pour la fabrication de gants de haute protection telles que par exemple, les fibres de polyester, les fibres de polyéthylène "haut module et haute ténacité", les fibres de polyamide, les fibres aramides et, parmi ces dernières, les fibres para-aramides.

Les fibres para-aramides du type KEVLAR® (DU PONT DE NEMOURS) représentent un matériau particulièrement approprié à la réalisation d'un gant conforme à l'Invention.

Pour obtenir une protection réellement satisfaisante contre les risques de coupure, il est préférable que, quel que soit le textile utilisé, celui-ci soit inextensible ou très faiblement extensible, soit par la nature des fibres qui le constituent, soit par leur mode d'assemblage.

Notamment, dans le cas de l'utilisation d'un tricot de fibres KEVLAR®, celui-ci doit être choisi à mailles serrées pour éviter qu'il ne se déforme lors du montage du gant sur la forme de trempe, ce qui provoquerait l'élargissement de certaines mailles et la création de zones de moindre résistance à la coupure.

D'excellents résultats ont été obtenus en utilisant un tricot de fibres para-aramides du type KEVLAR® présentant une masse surfacique de 300g/m² tel que celui commercialisé par la Société SEM sous la Référence 844.

Parmi les fibres inorganiques, on peut utiliser des fibres de métal, de carbone ou encore de verre.

Un matériau résistant à la coupure utile pour la mise en oeuvre de l'Invention peut également consister en un textile de fibres organiques renforcées par des fils métalliques tels que par exemple d'acier inoxydable.

Le matériau élastique constituant la pièce 12 est avantageusement un textile de fibres naturelles ou synthétiques dont l'élasticité doit être suffisante pour compenser le défaut d'extensibilité du matériau résistant à la coupure formant la pièce 11.

Un tricot de fibres de coton représente un matériau élastique particulièrement approprié à la mise en oeuvre de l'Invention dans la mesure où il présente l'avantage d'être confortable, hypoallergénique, peu inflammable et d'être en outre de faible coût.

D'excellents résultats ont été obtenus avec un tricot simple épaisseur de fibres de coton de masse surfacique égale à 250g/m².

Il est toutefois possible d'utiliser un textile élastique autre que de fibres de coton pour former la pièce 12. Tous les textiles utilisés dans l'industrie de l'habillement (textiles de fibres de polyamide, polyester, acrylique, ...) peuvent convenir dès lors qu'ils présentent une élasticité suffisante pour compenser le défaut d'élasticité de la pièce 11.

Le gant 10 comporte un poignet 16, lequel est avantageusement, comme représenté sur les Figures 1 et 2, formé d'une pièce tubulaire 17 en un textile élastique qui est rapportée sur les extrémités proximales des pièces 11 et 12 par une ou plusieurs coutures 18 ou des moyens analogues.

Parmi les textiles élastiques susceptibles de convenir pour former le poignet 16, on peut citer les tricots simple ou double épaisseur de fibres de coton en raison des avantages ci-avant mentionnés que présentent ces fibres, mais aussi les tricots de polyamide, polyester, acrylique et autres fibres classiquement utilisées dans l'industrie de l'habillement.

La présence du poignet 16 facilite avantageusement l'enfilage et le maintien du gant 10 sur la main tout en assurant une protection du poignet et de la partie inférieure de l'avant-bras.

Dans le mode de réalisation du gant représenté sur les Figures 1 et 2, le gant 10 comprend un revêtement non représenté qui couvre la totalité de la face palmaire 13 du gant 10 et une partie de la face antérieure du poignet 16, de l'extrémité des doigts jusqu'à par exemple la ligne 19 représentée sur la Figure 1, et qui couvre la majeure partie de la face dorsale 14 du gant 10, de l'extrémité des doigts jusqu'à par exemple la ligne 20 représentée sur la Figure 2.

Ce revêtement qui peut consister en une ou plusieurs couches d'un élastomère naturel (polyisoprène) ou synthétique (caoutchoucs nitrile, polychloroprène, ...) ou d'une matière plastique telle que par exemple le polychlorure de vinyle (PVC), est destiné, selon le cas, à imperméabiliser le gant vis-à-vis de certains agents tels que les huiles ou à éviter son usure précoce ou sa détérioration lors de manipulations d'objets présentant des aspérités. Il permet également d'éviter le mouillage des fibres résistantes à la coupure au contact de l'eau ou de produits aqueux qui, outre d'être une source d'inconfort, provoque une détérioration des propriétés mécaniques de ces fibres. Il peut également conférer au gant une fonction protectrice contre les risques de perforation et, selon sa nature et son état de surface, éviter que les objets humides ou de petite taille ne glissent entre les doigts de l'utilisateur.

Parmi les élastomères synthétiques, les caoutchoucs nitrile carboxylés (copolymères carboxylés de butadiène et d'acrylonitrile) se sont révélés constituer des revêtements particulièrement avantageux en raison de ce qu'ils permettent, de manière inattendue, d'augmenter considérablement le niveau de résistance à la coupure du gant.

La Figure 3 illustre schématiquement un second mode de réalisation d'un gant conforme à l'Invention, en condition d'utilisation sur une main droite et vu sous sa face dorsale 14. Dans ce mode de réalisation, la pièce 11 constituée d'un matériau de haute résistance à la coupure et formant la face palmaire 13 du gant 10 s'étend sur la face dorsale du pouce de manière à recouvrir totalement ce dernier, de son extrémité jusqu'à la couture 18 solidarisant la pièce 17 qui forme le poignet 16 aux extrémités proximales des pièces 11 et 12.

Les pièces 11 et 12 sont donc solidaires l'une de l'autre au niveau du bord cubital de la main, au niveau des faces latérales et de l'extrémité des doigts à l'exception de celles du pouce, au niveau des commissures interdigitales, ainsi qu'au niveau de la ligne 21 représentée dans sa partie visible sur la Figure 3 et qui s'étend de la commissure située entre le pouce et l'index jusqu'à ladite couture 18.

En outre, le gant 10 comprend une pièce de renfort 22 en un matériau résistant à la coupure identique ou différent de celui qui constitue la pièce 11 et qui est rapportée par une ou plusieurs coutures 23 ou des moyens analogues sur les portions des pièces 11 et 12 qui recouvrent les zones de la main situées respectivement côté paume et côté dos entre le pouce et l'index de manière à renforcer les propriétés protectrices du gant 10 au niveau de ces zones.

Dans ce mode de réalisation également, le gant 10 comprend un revêtement non représenté qui couvre la totalité de la face palmaire de ce gant et une partie de la face antérieure du poignet 16 et qui couvre la majeure partie de sa face dorsale 14, de l'extrémité des doigts jusqu'à la ligne 20 représentée sur la Figure 3.

On se réfère à présent à la Figure 4 qui montre schématiquement un troisième mode de réalisation d'un gant 10 selon l'Invention vu sous sa face dorsale 14 et en condition d'utilisation sur une main droite, dans lequel la pièce 11 qui constitue la face palmaire 13 de ce gant, s'étend sur la face dorsale des doigts de manière à recouvrir la première phalange de chaque doigt.

Ce mode de réalisation permet de protéger de manière optimale les extrémités des doigts qui sont particulièrement exposées aux risques de coupure lors de manipulations d'objets coupants ou tranchants.

En outre, comme visible sur la Figure 4, les pièces 11 et 12 se prolongent dans la direction opposée à celle des extrémités des doigts de manière à former une manchette 24 dont la face antérieure 25 est constituée par le matériau de haute résistance à la coupure tandis que la face postérieure 26 est constituée par le matériau élastique.

La manchette 24 permet d'assurer efficacement une protection de la face antérieure, et notamment des veines, du poignet et de l'avant-bras contre les risques de coupure.

Quel qu'en soit le mode de réalisation, les gants conformes à l'Invention présentent une forme fidèle à l'anatomie de la main, sont propres à épouser grâce à la présence de la pièce 12 le contour de la main et, notamment le contour des doigts, tandis qu'ils permettent grâce à la présence de la pièce 11 et, accessoirement d'une ou plusieurs pièces de renfort 22, de protéger très efficacement les zones de la main exposées aux risques de coupure lors de manipulations d'objets coupants ou tranchants. Il est ainsi possible d'effectuer à l'aide de ces gants toutes sortes de manipulations, y compris les plus délicates, dans les meilleures conditions de confort et de sécurité.

En outre, ces gants peuvent aisément être enfilés sur les formes de trempe utilisées pour l'enduction de leur surface externe, lorsqu'une telle enduction est requise.

La fabrication d'un gant 10 selon l'Invention comprend l'assemblage sur leurs bords des pièces 11 et 12, préalablement découpées aux dimensions convenables ou confectionnées sur mesure dans les matériaux appropriés, ledit assemblage étant de préférence réalisé sur un gabarit reproduisant une main dans une taille conventionnellement utilisée dans la fabrication des gants (7, 71/2, 8, 81/2, ...) de sorte que le gant ainsi formé épouse parfaitement le contour de la main auquel il est destiné.

Pour les formes de réalisation représentées sur les Figures 1 à 3, la fabrication du gant comprend de plus l'assemblage de la pièce 17 destinée à former le poignet 16 du gant avec les extrémités proximales des pièces 11 et 12 et, pour la forme de réalisation représentée sur la Figure 3, elle comprend en outre l'assemblage des bords restés libres de la pièce 11 de manière à fermer le gant au niveau du bord latéral interne du pouce suivi de la fixation de la pièce de renfort 22.

De préférence, l'assemblage de ces différentes pièces entre elles est réalisé par des coutures. Toutefois, d'autres moyens tels que des soudures ou des collages peuvent être utilisés.

Dans le cas où l'on souhaite revêtir le gant d'un élastomère ou d'une matière plastique comme dans les formes de réalisation correspondant aux Figures 1 à 3, il convient de soumettre le gant obtenu à l'issue des opérations d'assemblage des pièces qui le constituent à une opération d'enduction.

Celle-ci peut être réalisée par les techniques de trempe habituellement utilisées dans l'Art Antérieur pour l'enduction de gants de haute protection et qui comprennent, après montage du gant sur une forme de trempe, une ou plusieurs trempes successives du gant dans un bain d'un élastomère ou d'une matière plastique, chaque trempe étant suivie d'un séchage, puis la vulcanisation ou la gélification éventuelles du gant en étuve avant son extraction de la forme de trempe.

Toutefois, lorsque le revêtement choisi est un élastomère, l'Invention prévoit, après que le gant ait été monté sur la forme de trempe, de tremper celui-ci successivement :
- dans une solution propre à permettre la coagulation de l'élastomère, cette trempe étant suivie d'un séchage,
- dans un ou plusieurs bains de l'élastomère, chaque trempe étant également suivie d'un séchage jusqu'à l'obtention de la coagulation complète dudit élastomère, et
- dans de l'eau ou tout autre solvant propre à permettre l'élimination de la solution coagulante, puis, après un séchage du gant par exemple en étuve, de le soumettre à la vulcanisation avant extraction de la forme de trempe.

La Demanderesse a en effet découvert que ce procédé permet de déposer sur la surface externe du gant une ou plusieurs couches d'élastomère sans enrober totalement les fibres textiles constituant le matériau de haute résistance à la coupure de sorte que la flexibilité de ce matériau, et partant, celle du gant sont conservées. Ainsi, pour un même élastomère, une enduction réalisée conformément à l'Invention conduit à l'obtention d'un gant notablement plus souple qu'un gant enduit par les techniques de l'Art Antérieur.

Une solution coagulante particulièrement appropriée est constituée d'eau additionnée d'environ 10% d'acide acétique.

Le montage d'un gant conforme à l'Invention sur les formes de trempe ainsi que son extraction de ces formes à l'issue des opérations d'enduction se sont révélés particulièrement aisés.

### ESSAIS COMPARATIFS :

La Demanderesse a effectué des tests de résistance à la coupure selon l'essai de coupure par tranchage de la norme Européenne EN 388 sur des gants (A, B, C et D) conformes à l'Invention et présentant les caractéristiques suivantes :
Gant A :
   - matériau de haute résistance à la coupure : tricot de fibres KEVLAR® de masse surfacique égale à 300g/m² ;
   - pas d'enduction ;
Gant B :
   - matériau de haute résistance à la coupure identique à celui du gant A ;
   - enduction par un caoutchouc nitrile carboxylé selon un procédé d'enduction n'utilisant pas de solution coagulante ;
Gant C:
   - matériau de haute résistance à la coupure identique à celui des gants A et B ;
   - enduction par un caoutchouc nitrile carboxylé selon le procédé d'enduction conforme à l'Invention ;
Gant D :
   - matériau de haute résistance à la coupure identique à celui des gants A, B et C ;
   - enduction par un latex naturel selon le procédé d'enduction conforme à l'Invention.

Le Tableau ci-après présente les indices de coupure obtenus pour chacun de ces gants ainsi que le niveau de performance correspondant à ces indices.

| **GANT** | **INDICES DE COUPURE** | **NIVEAU DE PERFORMANCE** |
|---|---|---|
| A | 10 à 11 | 4 |
| B | 20 à 27 | 5 |
| C | 22 à 25 | 5 |
| D | environ 14 | 4 |

Les résultats ci-dessus montrent que, de manière inattendue, un revêtement en caoutchouc nitrile carboxylé permet d'obtenir une résistance à la coupure quasiment deux fois plus élevée que celle obtenue avec un latex naturel, cette dernière étant de même niveau que celle d'un gant sans revêtement.

Bien entendu, l'Invention n'est nullement limitée aux modes de réalisation décrits et illustrés ci-avant qui ne sont donnés qu'à titre d'exemple. Ainsi, il est possible de remplacer, dans les formes de réalisation représentées sur les Figures 1 à 3, la pièce tubulaire 17 formant le poignet 16 et constituée d'un textile élastique par une pièce propre à former un poignet ou une manchette et préalablement confectionnée dans un textile rigide telle qu'une toile de fibres KEVLAR® pour renforcer la protection du poignet et de l'avant-bras.

## Revendications

1. Gant (10) de haute protection, dans lequel la totalité de la face du gant destinée à couvrir la paume de la main - ou face palmaire (13) - comprend un matériau de haute résistance à la coupure tandis que la majeure partie de la face du gant destinée à couvrir le dos de la main - ou face dorsale (14) - est constituée par un textile élastique de fibres organiques naturelles ou synthétiques.

2. Gant selon la Revendication 1, caractérisé en ce que le matériau de haute résistance à la coupure est un textile de fibres organiques ou inorganiques résistantes à la coupure ou d'un mélange de telles fibres.

3. Gant selon la Revendication 2, caractérisé en ce que le matériau de haute résistance à la coupure est un tricot de fibres para-aramides.

4. Gant selon la Revendication 3, caractérisé en ce que le textile élastique est un tricot de fibres de coton.

5. Gant selon l'une quelconque des Revendications précédentes, caractérisé en ce qu'il comporte un poignet ou une manchette (24) dont la face destinée à couvrir la face antérieure du poignet ou de l'avant-bras (25) comprend le matériau de haute résistance à la coupure tandis que la face destinée à couvrir la face postérieure du poignet ou de l'avant-bras (26) est constituée par le textile élastique.

6. Gant selon l'une quelconque des Revendications 1 à 4, caractérisé en ce qu'il comporte un poignet ou une manchette (16) comprenant un textile de fibres naturelles ou synthétiques tel qu'un tricot élastique de fibres de coton ou une toile rigide de fibres para-aramides, qui est rendu solidaire, par couture ou tout autre moyen, des extrémités proximales des faces palmaire (13) et dorsale (14) du gant. couture ou tout autre moyen, des extrémités proximales des faces palmaire (13) et dorsale (14) du gant.

7. Gant selon l'une quelconque des Revendications précédentes, caractérisé en ce qu'il comporte en outre une ou plusieurs pièces (22) de matériau de haute résistance à la coupure, rapportées par couture ou tout autre moyen, sur sa face palmaire (13) et/ou sa face dorsale (14).

8. Gant selon l'une quelconque des Revendications précédentes, caractérisé en ce qu'il comprend sur tout ou partie de sa surface externe un revêtement en un élastomère ou une matière plastique.

9. Gant selon la Revendication 8, caractérisé en ce que l'élastomère est un caoutchouc nitrile carboxylé.

10. Procédé de fabrication d'un gant de haute protection selon l'une quelconque des Revendications 1 à 9, ce comprenant l'assemblage, par couture ou tout autre moyen, des bords d'une première pièce (11) destinée à couvrir toute la face palmaire de la main et préalablement confectionnée ou découpée dans un matériau de haute résistance à la coupure et d'une seconde pièce (12) destinée à couvrir la majeure partie du dos de la main et préalablement confectionnée ou découpée dans un textile élastique de fibres organiques naturelles ou synthétiques.

11. Procédé de fabrication selon la Revendication 10, caractérisé en ce qu'il comprend l'assemblage, par couture ou tout autre moyen, sur le bord libre du gant d'un poignet ou d'une manchette (16) préalablement confectionnés ou découpés dans un textile de fibres organiques naturelles ou synthétiques tel qu'un tricot élastique de fibres de coton ou une toile rigide de fibres para-aramides.

12. Procédé de fabrication selon la Revendication 10 ou la Revendication 11, caractérisé en ce que, pour l'enduction de la surface externe du gant par un élastomère, il comprend :
- une trempe du gant dans une solution propre à permettre la coagulation de l'élastomère suivie d'un séchage,
- une ou plusieurs trempes successives du gant dans l'élastomère, chaque trempe étant suivie d'un séchage jusqu'à l'obtention de la coagulation complète dudit élastomère,
- une trempe du gant dans de l'eau ou tout autre solvant propre à permettre l'élimination de la solution coagulante,
- le séchage du gant par exemple en étuve et la vulcanisation de l'élastomère.

## Claims

1. High-protection glove (10), in which the entire face of the glove intended to cover the palm of the hand - or palmar face (13) - comprises a material with a high resistance to cutting whereas the major part of the face of the glove intended to cover the back of the hand - or dorsal face (14) - consists of an elastic textile of natural or synthetic organic fibres.

2. Glove according to Claim 1, characterized in that the material with a high resistance to cutting is a textile of organic or inorganic fibres resistant to cutting or a mixture of such fibres.

3. Glove according to Claim 2, characterized in that the material with a high resistance to cutting is a knitted fabric of para-aramid fibres.

4. Glove according to Claim 3, characterized in that the elastic textile is a knitted fabric of cotton fibres.

5. Glove according to any one of the preceding claims, characterized in that it includes a cuff (24), of which the face intended to cover the anterior face of the wrist or forearm (25) comprises the material with a high resistance to cutting whereas the face intended to cover the posterior face of the wrist or forearm (26) consists of the elastic textile.

6. Glove according to any one of Claims 1 to 4, characterized in that it includes a cuff (16) comprising a textile of natural or synthetic fibres such as an elastic knitted fabric of cotton fibres or a rigid cloth of para-aramid fibres, which is united, by sewing or any other means, with the proximal ends of the palmar face (13) and dorsal face (14) of the glove.

7. Glove according to any one of the preceding claims, characterized in that it further includes one or more pieces (22) of material with a high resistance to cutting which are attached, by sewing or any other means, to its palmar face (13) and/or its dorsal face (14).

8. Glove according to any one of the preceding claims, characterized in that it comprises over all or part of its outer surface a covering made of an elastomer or a plastic.

9. Glove according to Claim 8, characterized in that the elastomer is a carboxynitrile rubber.

10. Process for manufacturing a high-protection glove according to any one of Claims 1 to 9, comprising joining, by sewing or any other means, the edges of a first piece (11) intended to cover the entire palmar face of the hand and previously made or cut out from a material with a high resistance to cutting and of a second piece (12) intended to cover the major part of the back of the hand and previously made or cut out from an elastic textile of natural or synthetic organic fibres.

11. Manufacturing process according to Claim 10, characterized in that it comprises joining, by sewing or any other means, onto the free edge of the glove a cuff (16) previously made or cut out from a textile of natural or synthetic organic fibres such as an elastic knitted fabric of cotton fibres or a rigid cloth of para-aramid fibres.

12. Manufacturing process according to Claim 10 or Claim 11, characterized in that, for the coating of the outer surface of the glove with an elastomer, it comprises:
- soaking the glove in a solution capable of permitting the coagulation of the elastomer, followed by drying,
- a single soaking or a plurality of successive soakings of the glove in the elastomer, each soaking being followed by drying until the complete coagulation of the said elastomer is obtained,
- soaking the glove in water or any other solvent capable of permitting the removal of the coagulant solution,
- drying the glove in an oven for example and vulcanizing the elastomer.

## Patentansprüche

1. Schutzhandschuh (10), bei dem die gesamte Handschuhfläche, die dazu bestimmt ist, die Handfläche zu bedecken, - oder die Handflächenseite (13) - ein Material hoher Schnittfestigkeit umfaßt, während der größte Teil der Handschuhfläche, die dazu bestimmt ist, den Handrücken zu bedecken, - oder die Handrückenseite (14) - von einem Stoff aus natürlichen oder synthetischen organischen Fasern gebildet wird.

2. Handschuh nach Anspruch 1, dadurch gekennzeichnet, daß das Material hoher Schnittfestigkeit ein Stoff aus organischen oder anorganischen schnittfesten Fasern oder aus einem Gemisch solcher Fasern ist.

3. Handschuh nach Anspruch 2, dadurch gekennzeichnet, daß das Material hoher Schnittfestigkeit ein Gewebe aus Para-Aramid-Fasern ist.

4. Handschuh nach Anspruch 3, dadurch gekennzeichnet, daß der elastische Stoff ein Gewebe aus Baumwollfasern ist.

5. Handschuh nach einem der vorhergehenden Ansprüche, dadurch gekennzeichnet, daß er einen Handgelenkschutz oder eine Manschette (24) umfaßt, deren Seite, die dazu bestimmt ist, die vordere Seite bzw. Oberseite des Handgelenks oder des Unterarmes (25) zu bedecken, das Material hoher Schnittfestigkeit umfaßt, während die Seite, die dazu bestimmt ist, die hintere Seite bzw. Unterseite des Handgelenks oder des Unterarmes (26) zu bedecken, von dem elastischen Stoff gebildet wird.

6. Handschuh nach einem der Ansprüche 1 bis 4, dadurch gekennzeichnet, daß er einen Handgelenkschutz oder eine Manschette (16) umfaßt, die einen Stoff aus natürlichen oder synthetischen Fasern, wie beispielsweise ein elastisches Gewebe aus Baumwollfasern oder ein festes Leinen aus Para-Aramid-Fasern aufweist, der durch Annähen oder jedes andere Mittel mit den proximalen Enden der Handflächenseite (13) und der Handrückenseite (14) des Handschuhs verbunden ist.

7. Handschuh nach einem der vorhergehenden Ansprüche, dadurch gekennzeichnet, daß er ferner ein oder mehrere Stücke (22) aus einem Material hoher Schnittfestigkeit umfaßt, die durch Annähen oder jedes andere Mittel auf seine Handflächenseite (13) und/oder seine Handrückenseite (14) aufgebracht sind.

8. Handschuh nach einem der vorhergehenden Ansprüche, dadurch gekennzeichnet, daß er auf seiner Außenfläche gänzlich oder teilweise eine Beschichtung aus einem Elastomer oder einem Kunststoff aufweist.

9. Handschuh nach Anspruch 8, dadurch gekennzeichnet, daß das Elastomer ein carboxylierter Nitrilkautschuk ist.

10. Verfahren zur Herstellung eines Schutzhandschuhs nach einem der Ansprüche 1 bis 9, darin bestehend, durch Annähen oder jedes andere Mittel die Ränder eines ersten Stücks (11), das dazu bestimmt ist, die gesamte Handflächenseite der Hand zu bedecken, und vorher konfektioniert oder aus einem Material hoher Schnittfestigkeit ausgeschnitten wurde, und eines zweiten Stücks (12) zusammenzufügen, welches dazu bestimmt ist, den größten Teil des Handrückens zu bedecken, und vorher konfektioniert oder aus einem elastischen Stoff aus natürlichen oder synthetischen organischen Fasern ausgeschnitten wurde.

11. Herstellungsverfahren nach Anspruch 10, dadurch gekennzeichnet, daß es die Anfügung eines Handgelenkschutzes oder einer Manschette (16), die vorher konfektioniert oder aus einem Stoff aus natürlichen oder synthetischen organischen Fasern, wie beispielsweise einem elastischen Gewebe aus Baumwollfasern oder einem festen Leinen aus Para-Aramid-Fasern, ausgeschnitten wurden, durch Annähen oder jedes andere Mittel am freien Rand des Handschuhs umfaßt.

12. Herstellungsverfahren nach Anspruch 10 oder 11, dadurch gekennzeichnet, daß es für die Beschichtung der Außenfläche des Handschuhs mit einem Elastomer umfaßt:
- eine Härtung des Handschuhs in einer Lösung, die die Koagulation des Elastomers und sodann eine Trocknung ermöglichen kann,
- eine oder mehrere aufeinanderfolgende Härtungen des Handschuhs in dem Elastomer, wobei auf jede Härtung eine Trocknung bis zur völligen Koagulation des Elastomers folgt,
- eine Härtung des Handschuhs in Wasser oder jedem anderen Lösungsmittel, das die Beseitigung der Koagulationslösung ermöglichen kann,
- die Trocknung des Handschuhs, beispielsweise im Trockenschrank, und die Vulkanisierung des Elastomers.
